# EUROPÄISCHE PATENTSCHRIFT

(11) **EP 0 330 913 B1**
(45) Veröffentlichungstag und Bekanntmachung des Hinweises auf die Patenterteilung: **12.05.1993**
(21) Anmeldenummer: 89102623.9
(22) Anmeldetag: 16.02.1989
(51) Int. Cl.: C22C 1/05

(54) **Verfahren zur Herstellung eines gesinterten Hartmetallkörpers und gesinterter Hartmetallkörper**
Process for preparing a sintered hard metal, and sintered hard metal obtained thereby
Procédé de préparation d'un métal dur fritté et métal dur fritté ainsi obtenu

(30) Priorität: 02.03.1988 DE 3806602
(43) Veröffentlichungstag der Anmeldung: 06.09.1989
(73) Patentinhaber: Krupp Widia GmbH, 45145 Essen (DE)
(72) Erfinder: Kolaska, Hans, D-4250 Bottrop (DE); Ettmayer, P., Prof. Dr., A-1060 Wien (AT)
(74) Vertreter: Vomberg, Friedhelm, Dipl.-Phys.

(56) Entgegenhaltungen:
- DE-A- 2 830 010
- GB-A- 2 048 956
- US-A- 4 108 649
- CHEMICAL ABSTRACTS, Band. 104, Nr. 14, 7. April 1986, Seite 320, Zusammenfassung 114910t, Columbus, Ohio, US; & JP-A-60 176 973 (MITSUBISHI METAL CORP.) 11-09-1985
- CHEMICAL ABSTRACTS, Band. 105, Nr. 8, 25. September 1986, Seite 294, Zusammenfassung Nr. 65212b, Columbus, Ohio, US; & JP-A-61 77 670 (MITSUBISHI METAL CORP.) 21-04-1986
- CHEMICAL ABSTRACTS, Band 105, Nr. 12, 22. Oktober 1986, Seite 271, Zusammenfassung Nr. 101688x, Columbus, Ohio, US; & JP-A-61 83 681 (MITSUBISHI METAL CORP.) 28-04-1986
- MONATSHEFTE FÜR CHEMIE, Band 114, 1983, Seiten 127-135, Wien, AT; S. SRIDHARAN et al.: "Investigations within the quaternary system Titanium-nickel-aluminium-carbon"

## Beschreibung

Die Erfindung betrifft ein Verfahren zur Herstellung eines gesinterten Hartmetallkörpers, der aus zumindest einem Hartstoff aus dem Bereich der Carbide, Nitride und/oder Carbonitride der Übergangsmetalle der Gruppen 4, 5 und/oder 6 des Periodensystems besteht und wenigstens eines der Bindermetalle Eisen, Nickel und Cobalt enthält, wobei der Hartstoff als Carbid und/oder Mischcarbid und/oder Nitrid und/oder Mischnitrid in Form kubischer Kristalle bzw. Mischkristalle vorliegt, und durch Mischen sowie Mahlen pulverförmiger Ausgangsstoffe und durch Verpressen und anschließendes Sintern der Ausgangspulvermischung hergestellt wird. Gegenstand der Erfindung ist außerdem ein gesinterter Hartmetallkörper, der mittels des erfindungsgemäßen Verfahrens herstellbar ist.

Aus der GB-A-2 048 956 ist ein Sinterkörper für ein Bearbeitungswerkzeug bekannt, das aus 80 bis 95 Vol.-% Bornitrid und im übrigen einem Binder besteht, der Aluminiumkomponenten sowie ein Carbid, Nitrid und/oder Carbonitrid der IVa oder Va Übergangsmetalle des periodischen Systems aufweist, welche ein Komplexnitrid wie z.B. Ti₂ AlN enthalten können. Als Binder werden Kupfer und/oder Metalle der Eisengruppe vorgeschlagen.

Verfahren zur Herstellung gesinterter Hartmetallkörper sind grundsätzlich aus z.B. Kieffer-Benesovsky, "Hartmetall", 1965, Springer-Verlag, sowie "Hartmetall für den Praktiker, Aufbau, Herstellung, Eigenschaften und industrielle Anwendung einer modernen Werkstoffgruppe", VDI-Verlag GmbH, 1988, ebenso bekannt, wie die möglichen Zusammensetzungen der Hartmetallkörper. Insbesondere ist es bekannt, daß der Binderanteil zwischen 3 und 30 Massen-% liegt.

Gesinterte Hartmetalle auf der Basis von Titancarbid (US-PS 29 67 349) oder Titancarbonitrid als Hartstoffphase (AT-PS 2 99 561, US-PS 39 94 692) - die jeweils durch einen Nickel-Molybdän-Binder gebunden ist - zeichnen sich bekanntlich gegenüber herkömmlichen Hartmetall mit Wolframcarbid als der einen Hartstoffphase sowie kubischen Titan-Mischcarbiden - in denen ein Teil der Titanatome durch Tantal, Niob, Wolfram ersetzt ist - als der zweiten Hartstoffphase und Cobalt als Bindermetall durch erhöhte Verschleißfestigkeit aus. Als Schneidwerkzeuge, insbesondere bei hohen Schnittgeschwindigkeiten und bei zyklischer thermischer Belastung (wie beim Fräsen) sind Titancarbid- und Titancarbonitridhartmetall allerdings nur beschränkt einsetzbar; unter der Wirkung der an der Schneidkante auftretenden hohen Temperaturen verliert das Bindermetall nämlich seine Festigkeit und neigt unter dem Einfluß der Schnittkräfte zu plastischer Verformung. Die im Vergleich zu Wolframcarbid deutlich geringere Wärmeleitfähigkeit der TiC-Mo, Ni- und Ti(C,N)-Mo, Ni-Hartmetalle führt gerade an der höchst beanspruchten Stelle zu einem Hitzestau.

Um diesen Nachteil der hinsichtlich ihrer Verschleißfestigkeit überlegenen TiC-Mo, Ni- und Ti(C,N)-Mo, Ni-Hartmetalle zu beseitigen, wurde bereits der Vorschlag unterbreitet, Carbonitridhartmetalle unter Zusatz von Wolframcarbid und einem legierten Nickel- oder Cobaltbinder zu sintern (US-PS 38 40 367, DE-OS 25 46 623). Wegen der Reaktionsbereitschaft von Ti(C,N) mit Wolframcarbid muß der Hartmetallkörper allerdings unter einem von der Zusammensetzung und der Sintertemperatur abhängigen Stickstoffpartialdruck gesintert werden, wodurch im Gefüge Mikroporosität entsteht und somit eine Qualitätsminderung des Hartmetalls verursacht wird.

In der US-PS 39 71 656 wird ein Hartmetall beschrieben, in dem die Hartstoffteilchen aus zwei Phasen bestehen, nämlich aus einer titan- und stickstoffreichen Carbonitridmischphase im Inneren des Hartstoffteilchens und einer anderen Phase, die reich an Metallen der 6. Gruppe des Periodensystems und arm an Stickstoff ist und welche die Carbonitridmischphase umhüllt. Es ist bekannt, daß Titannitrid gegenüber Titancarbid die Kolkfestigkeit von Hartmetallen bei Spanungsoperationen erhöht. Nach der Lehre der US-PS 39 71 656 wird vorausgesetzt, daß sich innerhalb des aus zwei Mischphasen bestehenden Hartstoffteilchens das Gleichgewicht einstellt. Der Kern des Hartstoffteilchens besteht demnach aus relativ kohlenstoffreichem Carbonitrid, da unlegiertes Titannitrid mit der geforderten zweiten (Mo,W)-reichen Phase nicht im Gleichgewicht stehen kann. Nach der US-PS 39 71 656 wird somit ein Hartmetall geschaffen, dessen Verschleißfestigkeit noch nicht optimal ist.

Eine andere Möglichkeit, Sinterhartmetalle mit verbesserter Hochtemperaturfestigkeit zu schaffen, besteht in der Erhöhung der Warmfestigkeit des Bindermetalls. Beispielsweise wurde dem Bindermetall außer Molybdän, das Nickel durch Mischkristallverfestigung zu härten vermag, zusätzlich Aluminium zulegiert, um den von den Superlegierungen her bekannten Effekt der γ′-Härtung (Härtung durch Ausscheidung kohärenter Partikel mit kfz-Struktur) in der Binderphase nachzubilden. Durch elektronenmikroskopische Untersuchungen von aluminiumlegierten Binderphasen in Ti(C,N)-Mo, Ni-Hartmetallen konnte das Auftreten von γ′-Phasen nachgewiesen werden. Der Aluminiumzusatz hatte eine Erhöhung der bei Raumtemperatur gemessenen Härte zur Folge, mit der allerdings eine Abnahme der Biegefestigkeit verbunden ist (H. Doi und K. Nishigaki: in H. H. Hausner (ed.) Modern Development in P/M 10, 525-542; (D. Moskowitz und M. Humenik; in H. H. Hausner (ed.) Modern Development in P/M 14, 307, 1980). Bei dem in Rede stehenden Verfahren wurde der Aluminiumanteil dem Hartmetallansatz in Form gepulverter, d.h. sehr feinkörniger Ni-Al-Legierungen mit Korngrößen im µm-Bereich zugesetzt, deren Herstellung wegen der sehr großen Plastizität der intermetallischen Legierungen im System Ni-Al außerordentlich schwierig und aufwendig ist. Zur Erzielung optimaler Eigenschaften des Bindermetalls muß außerdem der vorgeschriebene Kohlenstoffgehalt der gesinterten Legierung genau eingehalten werden, damit die für eine kohärente Ausscheidung von γ ′-Phase notwendige Menge an Titan aus dem Hartstoff in Lösung geht. Nur dann, wenn das Verhältnis des im Bindermetall gelösten Anteils an Aluminium und an Titan etwa gleich groß ist, ist eine merkliche Beeinflussung der Eigenschaften des Bindermetalls zu erwarten. Bei zu hohem Titangehalt wird die γ ′-Aus scheidung metastabil; bei Abwesenheit von Titan wird die Kohärenzspannung zu klein, wodurch der Härtungseffekt bei mittleren Temperaturen absinkt.

Dem in der DE-PS 28 30 010 beschriebenen Binder wird zur Verbesserung der Warmfestigkeit AlN zugesetzt; dieses verbleibt als "dispergierte Phase" im Gefüge und verbessert die Härte. AlN bildet jedoch unter Sinterbedingungen weder mit TiC noch mit TiN Mischkristalle, stellt einen nichtmetallischen Hartstoff dar, der keine guten Benetzungseigenschaften besitzt, ist außerdem in feinverteilter Form unbeständig gegen Luftfeuchtigkeit und zersetzt sich unter deren Einwirkung zu Al(OH)₃ und NH₃. Dies wirkt sich vor allem bei der Mahlung mit nicht gänzlich wasserfreien Mahlflüssigkeiten sehr nachteilig aus.

Der Erfindung liegt die Aufgabe zugrunde, die Herstellung eines gesinterten Hartmetalls zu ermöglichen, welches unter Vermeidung der zuvor geschilderten Nachteile eine erhöhte Verschleißfestigkeit auch bei höheren Temperaturen aufweist. Das gesinterte Hartmetall soll insbesondere auch als Schneidwerkzeug bzw. Schneidplatte einsetzbar sein und vor allem bei der spanenden Bearbeitung kurz- und langspanender Werkstückstoffe deutlich verbesserte Schnittleistungen aufweisen.

Die auf das Verfahren bezogene Aufgabe wird durch die im Anspruch 1 aufgeführten Maßnahmen gelöst. Die auf das Produkt bezogene Aufgabe wird durch die Merkmale von Anspruch 15 gelöst. Die Unteransprüche 2 bis 14 beschreiben Weiterentwicklungen dieses Verfahrens. Vorzugsweise sollen aluminiumhaltige Komplexcarbide bzw. Komplexnitride verwendet werden, ferner solche Komplexcarbide bzw. Komplexnitride, die dem Aluminium wirkungsgleich bzw. wirkungsähnliche Stoffe enthalten. Insbesondere bieten sich die Stoffe NbCrN, TaCrN, V₅Si₃N₁₋ₓ, Mo₅Si₃C_{0,6}, an.

Bei einer vorteilhaften Weiterbildung des erfindungsgemäßen Verfahrens kommen aluminiumhaltige Komplexcarbide und/oder -nitride aus der Familie der H-Phasen und/oder Chi-Phasen und/oder Kappa-Phasen zur Anwendung.

Der Begriff Komplexcarbide wird u.a. in "Angew. Chem.", 84ster Jahrgang, 1972, Nr. 20, S. 973 ff., erläutert. Weitere Informationen über die Kristallchemie werden z.B. in Peter S. Rudman, John Stringer, Robert I. Jaffee: "Phase Stability in Metals and Alloys", Mc-Graw-Hill Book Company, New York, 1967, S. 319 bis 336, und "Journal of the Institute of Metals", 1969, Vol. 97, S. 180 bis 186, gegeben.

Beim Sintern einer durch Pressen verdichteten Ausgangspulvermischung aus den harten und verschleißfesten Carbiden und/oder Nitriden der Übergangsmetalle unter Zusatz zumindest eines Komplexcarbids und/oder -nitrids (insbesondere aus der Familie der H-, Chi- oder Kappa-Phasen) und Nickel und/oder Cobalt und/oder Eisen bilden sich nämlich in überraschender Weise besonders harte und verschleißfeste Legierungen aus, die vor allem bei der Bearbeitung kurz- und langspanender Werkstoffe im kontinuierlichen und unterbrochenen Schnitt sowie beim Fräsen den herkömmlichen Hartmetallen überlegen sind.

Als aluminiumhaltige Komplexcarbide oder Komplexnitride aus der Familie der H-, Chi- und Kappa-Phasen kommen beispielsweise folgende Verbindungen in Frage:

Ti₂AlN, Ti₂AlC, V₂AlC, V₂AlN, Nb₂AlC, Ta₂AlC, Cr₂AlC, Nb₃Al₂C, Ta₃Al₂C, Nb₃AlN, Mo₃Al₂C, MoCr₂Al₂C, Mo-Ni-Al-C, Mo-Co-Al-C, Mo-Mn-Al-C, W-Mn-Al- C, W-Fe-Al-C.

Die aluminiumhaltigen Komplexcarbide und -nitride werden durch Reaktion des Nitrids oder Carbids des Aluminiums mit den pulverförmigen Übergangsmetallen oder durch Reaktion der Nitride oder Carbide der Übergangsmetalle mit Aluminium hergestellt. Sie werden nach den in der Hartmetallindustrie üblichen Zerkleinerungsmethoden pulverisiert und mit den übrigen Legierungsbestandteilen des Hartmetalls in an sich bekannter Weise zu einem gesinterten Hartmetallkörper - insbesondere zu Schneidwerkzeugen bzw. Schneidplatten - verarbeitet.

Die relativen Mengenverhältnisse zwischen dem aluminiumhaltigen Komplexcarbid oder -nitrid und Bindermetall werden dabei zur Erzielung optimaler Eigenschaften so gewählt, daß - unter der Annahme, daß der gesamte Aluminiumgehalt des Komplexcarbides oder -nitrides im gesinterten (also fertiggestellten) Hartmetallkörper verbleibt - der Aluminiumgehalt des Bindermetalls 20 Massen-%, vorzugsweise 10 Massen-%, nicht übersteigt; im gesinterten Hartmetallkörper sollte der Mindestgehalt an Aluminium im Bindermetall dabei in der Größenordnung um 1 Massen-% liegen.

Besonders günstige Ergebnisse sind erzielbar, wenn der Aluminiumgehalt des Bindermetalls zwischen 2 und 8 Massen-% beträgt.

Die Komplexcarbide und -nitride sind gegen die üblicherweise verwendeten Mahlhilfsmittel weitgehend resistent. Ein chemischer Angriff auf die Komplexcarbide und -nitride oder eine Hydrolyse dieser Verbindungen ist nicht zu befürchten.

Die in Rede stehenden Komplexcarbide und -nitride zersetzen sich in Gegenwart von Nickel und/oder Cobalt bei den üblicherweise angewendeten Sintertemperaturen (etwa 1350 bis 1550 °C), wobei sich aus ihnen in der Regel die Monocarbide bzw. Mononitride der Übergangsmetalle der 4. bis 6. Gruppe des Periodensystems ausscheiden, während Aluminium im Überschuß des Nickel-Cobalts gelöst wird, durch Mischkristallhärtung den Binder verfestigt und sich bei Überschreiten eines Mindestgehaltes an Aluminium im Bindermetall beim Abkühlen ggf. als γ′-Phase ausscheidet (z.B. H. Nowotny et al : Montash. Chem. 114 (1985), 127-135). Bei Komplexcarbiden mit Chrom, Molybdän und Wolfram als Übergangsmetallkomponenten diffundiert ein Teil des Übergangsmetalls in die Hartstoffteilchen; ein anderer Teil bleibt im Bindermetall gelöst und festigt das Bindermetall durch Mischkristallhärtung.

Die während der Umsetzung der Komplexcarbide und -nitride mit dem flüssigen Bindermetall sich bildenden Monocarbide und -nitride der Übergangsmetalle schlagen sich epitaktisch an der Oberfläche der Hartstoffteilchen nieder und umhüllen das Hartstoffteilchen vollständig. Bei Sintertemperaturen zwischen 1350 °C und 1550 °C sowie Sinterzeiten bis zu 2 Stunden reichen die Diffusionsgeschwindigkeiten in den Hartstoffteilchen nicht aus, um ein metallurgisches Gleichgewicht zwischen dem betreffenden Hartstoffteilchen und seiner Hülle aus Monocarbiden bzw. -nitriden der Übergangsmetalle herbeizuführen. Vielmehr bildet die Hülle aus Monocarbiden bzw. -nitriden der Übergangsmetalle eine diffusionshemmende Sperrschicht, die auch den weiteren Stoffaustausch zwischen dem betreffenden Hartstoffteilchen und dem Bindermetall verhindert. Die chemische Zusammensetzung des Kerns des umhüllten Hartstoffteilchens im gesinterten Hartmetall ist somit im wesentlichen mit der chemischen Zusammensetzung des entsprechenden Hartstoffteilchens in der Ausgangspulvermischung, aus welcher der Hartmetallkörper durch Verpressen und Sintern hergestellt worden ist, identisch. Der das umhüllte Hartstoffteilchen bildende kubische Mischkristall verbleibt auch im gesinterten Hartmetallkörper in einem Ungleichgewichtszustand. Im metallographischen Schliff macht sich diese Erscheinung dadurch bemerkbar, daß auch feinkörnige Hartstoffteilchen eine deutlich erkennbare Randzone aufweisen. Von der Kernzone des Hartmetallteilchens ist diese Randzone aus Monocarbiden und - nitriden der Übergangsmetalle sowohl hinsichtlich ihrer Metallkomponenten (allgemein: Übergangsmetalle der 4. und 6. Gruppe des Periodensystems) als auch ihrer Nichtmetallkomponenten (Kohlenstoff und Stickstoff) deutlich zu unterscheiden.

Das erfindungsgemäße gesinterte Hartmetall vereint die günstigen Eigenschaften der von den üblichen Bindermetallen gut benetzbaren Carbide der Übergangsmetalle in der Randzone mit der hohen Verschleißfestigkeit der Nitride im Kern und besitzt aufgrund des Gehalts an Titan und Aluminium im Bindermetall eine so hohe Verschleißfestigkeit, daß die daraus hergestellten Schneidwerkzeuge bzw. Schneidplatten deutlich verbesserte Schnittleistungen aufweisen. Ein weiterer Vorteil des erfindungsgemäßen Hartmetalls besteht darin, daß die während der Umsetzung der Komplexcarbide und -ni tride mit dem flüssigen Bindermetall sich bildenden Monocarbide und -nitride der übergangsmetalle sich an der Oberfläche der Hartstoffteilchen epitaktisch niederschlagen und damit eine weitere Veränderung des Hartstoffkerns unter der Wirkung des flüssigen Bindermetalls verhindern. Auf diese Weise ist es z.B. möglich, den Stickstoffgehalt eines feinkörnigen Titannitrids im Kern der Hartstoffteilchen auch bei Sinterung im Vakuum weitgehend zu erhalten, beispielsweise wenn Titannitrid mit Ti₂AlC oder V₂AlC und Nickel zur Anwendung kommen.

Der gesinterte Hartmetallkörper, der sich mittels des erfindungsgemäßen Verfahrens herstellen läßt, ist im wesentlichen dadurch gekennzeichnet, daß die Ausgangspulvermischung mitbildenden Hartstoffe im gesinterten Hartmetallkörper (d.h. nach Abschluß des Herstellvorgangs) im wesentlichen in ihrer ursprünglichen Zusammensetzung vorliegen:

Die vorhandenen, mit einer diffusionshemmenden Schicht umhüllten Carbide und/oder Mischcarbide und/oder Nitride und/oder Mischnitride lassen also an ihrem Aufbau erkennen, daß zwischen den verschiedenen Hartstoffen innerhalb des Hartstoffteilchens eine Gleichgewichtseinstellung im metallurgischen Sinne vermieden worden ist. Dieser bewußt herbeigeführte Ungleichgewichtszustand hat die bereits erwähnte verbesserte Verschleißfestigkeit - auch unter extremen Arbeitsbedingungen - zur Folge.

Weitere wesentliche Merkmale des gesinterten Hartmetallkörpers sind in den Ansprüchen 16 bis 19 beschrieben.

Die Erfindung wird nachfolgend unter Bezugnahme auf die Zeichnungen anhand von Ausführungsbeispielen im einzelnen erläutert. Es zeigt.
- Fig. 1: im Vergleich der Werte der Kolktiefe und des Freiflächenverschleißes für eine Schneidplatte aus einem herkömmlichen Hartmetall bzw. aus zwei Hartmetallen, denen unterschiedliche Gehalte an Komplexnitrid aus der Familie der H-Phasen - nämlich Ti₂AlN - zugesetzt worden sind, und zwar beim Drehen von Stahl Cm45N im kontinuierlichen Schnitt,
- Fig. 2: im Vergleich die Werte für die Schlagzahlen, welche die im Zusammenhang mit Fig. 1 beschriebenen Hartmetalle beim Drehen von Stahl CK45N im unterbrochenen Schnitt erreichen.
- Fig. 3: im Vergleich die Werte der Fräslänge der im Zusammenhang mit Fig. 1 beschriebenen Hartmetall und
- Fig. 4: eine Tabelle mit acht Ausführungsbeispielen für die Zusammensetzung der Ausgangspulvermischung und des erfindungsgemäßen Hartmetallkörpers.

Das zum Vergleich herangezogene herkömmliche Hartmetall (vgl. Fig. 1, linke Blöcke) besteht aus 57 % Tic, 10 % TiN, 10 % WC, 2 % VC, 10 % Mo sowie 5,5 % Ni und 5,5 % Co. Die erfindungsgemäßen Hartmetalle mit komplexnitridmodifiziertem Bindermetall (vgl. die Blöcke in der Mitte und auf der rechten Seite der Fig. 1) wurden aus dem gleichen Grundwerkstoff unter Zusatz von 0,6 % bzw. 2,2 % Ti₂AlN unter gleichzeitiger Verminderung des Nickel-und Cobaltgehalts auf 5,2 % bzw. 4,4 % auf an sich bekannte Weise hergestellt; im gesinterten Hartmetall beträgt der zugehörige Aluminiumgehalt im Binder etwa 2 bzw. etwas mehr als 7 %.

Wie die in Rede stehenden Darstellung zeigt, liegt die Kolktiefe KT bei Schneidversuchen am Werkstückstoff Cm45N bei einer Schnittgeschwindigkeit von 355 m/min, einer Schnittzeit von 12,5 min sowie einem Produkt aus Schnittiefe und Vorschub in der Größenordnung von 1,0 x 0,1 mm²/U bei den miteinander zu vergleichenden Hartmetallen im Bereich zwischen etwa 30 bis 35 µm.

Der Freiflächenverschleiß VB beträgt für das herkömmliche Hartmetall (links) 450 µm und wird mit zunehmendem Gehalt an Ti₂AlN geringer (Mitte und rechte Seite der Darstellung). Während die Kolktiefe KT durch das Zusetzen von Ti₂AlN nicht verbessert werden konnte, nimmt der festgestellte Freiflächenverschleiß VB mit zunehmendem Ti₂AlN-Gehalt von etwa 450 auf 280 µm ab.

In Fig. 2 ist die Schlagzahl von 10 Schneiden für die drei zuvor erwähnten Hartmetalle dargestellt. Der Schneidversuch wurde an einer Welle aus dem Werkstückstoff Ck45N durchgeführt, und zwar mit einer Schnittgeschwindigkeit von 200 m/min bei einem Produkt aus Schnittiefe und Vorschub von 2,5 x 0,2 mm²/U.

Während das herkömmliche Hartmetall (links) nur eine Schlagzahl von etwa 10 000 erreicht, wird durch das Zusetzen von 0,6 % Ti₂AlN bereits eine Verdoppelung der Schlagzahl auf 20 000 erzielt; demgegenüber hält das Hartmetall, dessen Ausgangsmischung 2,2 % Ti₂AlN zugesetzt worden ist (rechter Block in der Darstellung) sogar 160 000 Schlägen stand. Beim Drehen im unterbrochenen Schnitt sind die erfindungsgemäß ausgebildeten Hartmetalle dem herkömmlichen Hartmetall also deutlich überlegen.

Beim Fräsen (vgl. Fig. 3) kann mit einem Werkzeug bzw. einer Schneidplatte aus einem erfindungsgemäß ausgebildeten Hartmetall im Vergleich zu einem Werkzeug aus herkömmlichem Hartmetall eine erheblich größere Schnittleistung erbracht werden: Durch Zusatz von 0,6 bzw. 2,2 % Ti₂AlN erhöht sich der erzielte Fräsweg von etwa 800 mm auf 1200 mm bzw. 1600 mm.

Die Fräsversuche, deren Ergebnis in der Zeichnung in Form des Fräsweges LF (in mm) festgehalten ist, wurden an einer Welle aus vergütetem Stahl 42CrMo4 bei einer Schnittgeschwindigkeit von 250 m/min durchgeführt; das zugehörige Produkt aus Schnittiefe, Spanungsquerschnitt und Vorschub pro Zahn liegt bei 1,0 x 120 x 0,1 mm/Zahn.

Werkzeuge bzw. Schneidplatten aus Hartmetall, dessen Ausgangsmischung aluminiumhaltige Komplexnitride zugesetzt worden sind, sind somit - wie die Versuchsergebnisse belegen - bezüglich der Schnittleistung insbesondere beim Drehen im unterbrochenen Schnitt und beim Fräsen den Werkzeugen bzw. Schneidplatten, die aus herkömmlichen Hartmetallen hergestellt worden sind, deutlich überlegen.

Die verbesserte Verschleißfestigkeit - welche die erfindungsgemäßen Hartmetalle auch für andere Anwendungsbereiche interessant macht - beruht darauf, daß die Ausgangsmischung zur Herstellung des Hartmetalls bzw. Hartmetallkörpers in der Weise zusammengestellt ist, daß zu Beginn des Aufschmelzens der Bindephase sehr rasch bestimmte chemische Reaktionen eingeleitet werden, welche die Bildung einer diffusionshemmenden Schicht um die Oberfläche der Hartstoffteilchen der Ausgangsmischung zur Folge haben. Die bewußte Auswahl der die Ausgangspulvermischung bildenden Bestandteile führt also dazu, daß sich im fertigen Hartmetall bzw. Hartmetallkörper kein metallurgisches Gleichgewicht einstellen kann. Dadurch wird erreicht, daß die für die vorgesehenen Anwendungen jeweils optimalen Eigenschaften der unterschiedlichen Hartstoffteilchen - wie etwa die bekannte Verschleißfestigkeit des Titannitrids und die bekannte hervorragende Härte des Titancarbids - im fertigen Hartmetall erhalten bleiben. Durch die Einstellung des metallurgischen Gleichgewichts, die nach dem Stand der Technik üblicherweise gegeben ist, würden diese individuellen Eigenschaften der erfindungsgemäßen Hartstoffteilchen zumindest teilweise verloren gehen.

Die Erfindung besteht also im Gegensatz zum bekannten Stand der Technik darin, daß ausdrücklich kein metallurgisches Gleichgewicht angestrebt wird und vorliegt.

Fig. 4 zeigt eine Tabelle mit acht Ausführungsbeispielen für die Zusammensetzung der Ausgangspulvermischung des erfindungsgemäßen Hartmetallkörpers.

Bei den Hartmetallen Nr. 1 bis 4 werden - mit Ausnahme des Komplexcarbids/nitrids - zur Herstellung des gesinterten Hartmetallkörpers ausschließlich Pulver in Form der reinen Komponenten (z.B. TiC, TiN, WC usw.) verwendet. Für die Herstellung der Hartmetalle Nr. 5 bis 8 wurden pulverförmige Vorlegierungen (z.B. Ti(N, C), (W, Ti, Ta,Nb)C) eingesetzt. Diese Herstellungsvariante hat den Vorteil, daß, im Vergleich zur Herstellung des gesinterten Hartmetalls aus den reinen Komponenten, infolge eines geringeren Bedarfs an chemischen Reaktionen zwischen den einzelnen Bestandteilen der Ausgangspulvermischung, ein Produkt mit deutlich verbesserter Qualität geschaffen werden kann.

Bei allen Prozentangaben handelt es sich um Massengehalts-%.

## Patentansprüche

1. Verfahren zur Herstellung eines gesinterten Hartmetallkörpers, bei dem eine aus einem Hartstoff aus dem Bereich der Carbide, Nitride und/oder Carbonitride der Übergangsmetalle der Gruppen IV, V und/oder VI des Periodensystems als Carbid- und/oder Mischcarbid und/oder Nitrid und/oder Mischnitrid in Form kubischer Kristalle oder Mischkristalle, wenigstens einem Bindemetall, nämlich Nickel und/oder Cobalt und/oder Eisen, und einem Komplexcarbid und/oder -nitrid bestehende Ausgangspulvermischung gemischt, gemahlen, verpreßt und anschließend gesintert wird, wobei das Komplexcarbid und -nitrid zu Beginn des Aufschmelzens der Bindephase unter Bildung eines Übergangsmetallcarbides und/oder -nitrides zerfällt und unter Bildung einer diffusionshemmenden Schicht auf die Oberfläche der Hartstoffteilchen der Ausgangspulvermischung aufwächst.

2. Verfahren nach Anspruch 1, dadurch gekennzeichnet, daß bis zu 3 Massen-% - bezogen auf die gesamte Ausgangspulvermischung - Komplexcarbid und/oder -nitrid beigegeben wird.

3. Verfahren nach Anspruch 1 oder 2, dadurch gekennzeichnet, daß der Ausgangspulvermischung ein aluminiumhaltiges Komplexnitrid bzw. aluminiumhaltiges Komplexcarbid zugesetzt wird.

4. Verfahren nach zumindest einem der Ansprüche 1 bis 3, dadurch gekennzeichnet, daß der Ausgangspulvermischung ein aluminiumhaltiges Komplexnitrid bzw. aluminiumhaltiges Komplexcarbid aus der Familie der H-Phasen zugesetzt wird.

5. Verfahren nach Anspruch 4, dadurch gekennzeichnet, daß Ti₂AlN, Ti₂AlC, V₂AlC, Nb₂AlC, Ta₂AlC oder Cr₂AlC zugesetzt wird.

6. Verfahren nach zumindest einem der Ansprüche 1 bis 3, dadurch gekennzeichnet, daß der Ausgangspulvermischung ein aluminiumhaltiges Komplexnitrid oder aluminiumhaltiges Komplexcarbid aus der Familie der Chi-Phasen zugesetzt wird.

7. Verfahren nach Anspruch 6, dadurch gekennzeichnet, daß Nb₃Al₂C, Ta₃Al₂C, Nb₃AlN oder Mo₃Al₂C zugesetzt wird.

8. Verfahren nach zumindest einem der Ansprüche 1 bis 3, dadurch gekennzeichnet, daß der Ausgangspulvermischung ein aluminiumhaltiges Komplexnitrid oder aluminiumhaltiges Komplexcarbid aus der Familie der Kappa-Phasen zugesetzt wird.

9. Verfahren nach Anspruch 8, dadurch gekennzeichnet, daß Mo-Ni-Al-C, Mo-Co-Al-C, Mo-Mn-Al-C, W-Mn-Al-C oder W-Fe-Al-C zugesetzt wird.

10. Verfahren nach zumindest einem der Ansprüche 1 bis 9, dadurch gekennzeichnet, daß das aluminiumhaltige Komplexcarbid bzw. aluminiumhaltige Komplexnitrid in einer solchen Menge zugesetzt wird, daß im gesinterten Hartmetallkörper der Aluminiumgehalt im Bindermetall 20 Massen-%, vorzugsweise 10 Massen-%, nicht übersteigt.

11. Verfahren nach zumindest einem der Ansprüche 1 bis 10, dadurch gekennzeichnet, daß das aluminiumhaltige Komplexcarbid bzw. aluminiumhaltige Komplexnitrid in einer solchen Menge zugesetzt wird, daß im gesinterten Hartmetallkörper der Aluminiumgehalt im Bindermetall 2 bis 8 Massen-% nicht übersteigt.

12. Verfahren nach einem der Ansprüche 1 bis 11, dadurch gekennzeichnet, daß eines oder mehrere der folgenden Komplexcarbide oder -nitride der Ausgangspulvermischung beigegeben wird bzw. werden: Ti₂AlN, Ti₂AlC, V₂AlC, Nb₂AlC, Ta₂AlC, Cr₂AlC, Nb₃Al₂C, Ta₃Al₂C, Nb₃AlN, Mo₃Al₂C, MoCr₂Al₂C, Mo-Ni-Al-C, Mo-Co-Al-C, Mo-Mn-Al-C, W-Mn-Al-C, W-Fe-Al-C, NbCrN, TaCrN, V₅Si₃N₁₋ₓ, Mo₅Si₃C_{0,6}, Ni-Mo-N.

13. Verfahren nach einem der Ansprüche 1 bis 12, dadurch gekennzeichnet, daß eines oder mehrere der folgenden Komplexcarbide oder -nitride zugegeben wird: Ti₂AlC, Ti₂AlN, V₂AlC, Nb₂AlC, Ta₂AlC, NbCrN, TaCrN.

14. Verfahren nach einem der Ansprüche 1 bis 13, dadurch gekennzeichnet, daß eines oder mehrere der folgenden Komplexcarbide oder -nitride zugegeben wird: Ti₂AlC, Ti₂AlN, V₂AlC, Ta₂AlC.

15. Gesinterter Hartmetallkörper der mittels eines Verfahrens nach zumindest einem der Ansprüche 1 bis 14 hergestellt ist und der aus einem Hartstoff aus dem Bereich der Carbide, Nitride und/oder Carbonitride der Übergangsmetalle der Gruppen IV, V und/oder VI des Periodensystems und als Carbid und/oder Mischcarbid und/oder Nitrid und/oder Mischnitrid in Form kubischer Kristalle oder Mischkristalle vorliegt, wenigstens einem der Bindemetalle Eisen, Nickel und Cobalt und zumindest einem Komplexcarbid und/oder -nitrid besteht, wobei die Hartstoffe der Ausgangspulvermischung im wesentlichen in ihrer ursprünglichen Zusammensetzung enthalten sind.

16. Gesinterter Hartmetallkörper nach Anspruch 15, dadurch gekennzeichnet, daß die Hartstoffe der Ausgangspulvermischung von einer diffusionshemmenden Hülle aus epitaktisch an ihrer Oberfläche niedergeschlagenen Monocarbiden und/oder -nitriden und/oder Mischcarbiden und/oder Mischnitriden umgeben sind.

17. Gesinterter Hartmetallkörper nach Anspruch 15 oder 16, dadurch gekennzeichnet, daß der Komplexcarbid- und/oder Komplexnitrid-Anteil an der gesamten Ausgangsmischung vor dem Sintern maximal 3 % beträgt.

18. Gesinterter Hartmetallkörper nach einem der Ansprüche 11 bis 17, dadurch gekennzeichnet, daß im gesinterten Hartmetallkörper der Aluminiumgehalt im Bindermetall 20 Gew.-%, vorzugsweise 10 Gew.-%, nicht übersteigt.

19. Gesinterter Hartmetallkörper nach einem der Ansprüche 15 bis 18, dadurch gekennzeichnet, daß im gesinterten Hartmetallkörper der Aluminiumgehalt im Bindermetall 2 bis 8 Gew.-% nicht übersteigt.

## Claims

1. A process for the production of a sintered hard metal body, wherein an initial pulverulent mixture consisting of a hard substance from the range formed by the carbides, nitrides and/or carbonitrides of the transition metals of Groups IV, V and/or VI of the Periodic Table of Elements, present as a carbide and/or mixed carbide and/or nitride and/or mixed nitride in the form of cubic crystals or mixed crystals, at least one binding metal, namely nickel and/or cobalt and/or iron, and a complex carbide and/or nitride is mixed, ground, pressed and then sintered, the complex carbide and nitride decomposing at the start of the melting of the binding phase with the formation of a transition metal carbide and/or nitride and then growing epitaxially on to the surface of the hard substance particles of the initial pulverulent mixture with the formation of a diffusion-inhibiting layer.

2. A process according to claim 1, characterized in that up to 3% by weight of complex carbide and/or nitride are added, referred to the total initial pulverulent mixture.

3. A process according to claims 1 or 2, characterized in that an aluminium-containing complex nitride or an aluminium-containing complex carbide is added to the initial pulverulent mixture.

4. A process according to at least one of claims 1 to 3, characterized in that an aluminium-containing complex nitride or an aluminium-containing complex carbide from the family of the H phases is added to the initial pulverulent mixture.

5. A process according to claim 4, characterized in that Ti₂AlN, Ti₂AlC, V₂AlC, Nb₂AlC, Ta₂AlC or Cr₂AlC is added.

6. A process according to at least one of claims 1 to 3, characterized in that an aluminium-containing complex nitride or aluminium-containing complex carbide from the family of the Chi phases is added to the initial pulverulent mixture.

7. A process according to claim 6, characterized in that Nb₃Al₂C, Ta₃Al₂C, Nb₃AlN or Mo₃Al₂C is added.

8. A process according to at least one of claims 1 to 3, characterized in that an aluminium-containing complex nitride or aluminium containing complex carbide from the family of the Kappa phases is added to the initial pulverulent mixture.

9. A process according to claim 8, characterized in that Mo-Ni-Al-C, Mo-Co-Al-C, Mo-Mn-Al-C, W-Mn-Al-C or W-Fe-Al-C is added.

10. A process according to at least one of claims 1 to 9, characterized in that the aluminium-containing complex carbide or aluminium-containing complex nitride is added in a quantity such that in the sintered hard metal body the aluminium content of the binding metal does not exceed 20% by weight, preferably 10% by weight.

11. A process according to at least one of claims 1 to 10, characterized in that aluminium-containing complex carbide or aluminium-containing complex nitride is added in a quantity such that in the sintered hard metal body the aluminium content of the binding metal does not exceed 2 to 8% by weight.

12. A process according to one of claims 1 to 11, characterized in that one or more of the following complex carbides or nitrides is or are added to the initial pulverulent mixture: Ti₂AlN, Ti₂AlC, V₂AlC, Nb₂AlC, Ta₂AlC, Cr₂AlC, Nb₃Al₂C, Ta₃Al₂C, Nb₃AlN, Mo₃Al₂C, MoCr₂Al₂C,Mo-Ni-Al-C, Mo-Co-Al-C, Mo-Mn-Al-C, W-Mn-Al-C, W-Fe-Al-C, NbCrN, TaCrN, V₅Si₃N₁₋ₓ, Mo₅Si₃C_{0.6}, Ni-Mo-N.

13. A process according to one of claims 1 to 12, characterized in that one or more of the following complex carbides or nitrides is or are added: Ti₂AlC, Ti₂AlN, V₂AlC, Nb₂AlC, Ta₂AlC, NbCrN, TaCrN.

14. A process according to one of claims 1 to 13, characterized in that one or more of the following complex carbides or nitrides is or are added: Ti₂AlC, Ti₂AlN, V₂AlC, Ta₂AlC.

15. A sintered hard metal body which is produced by a process according to at least one of claims 1 to 14 and which consists of a hard substance from the range formed by the carbides, nitrides and/or carbonitrides of the transition metals of Groups IV, V and/or VI of the Periodic Table of Elements and is present as a carbide and/or mixed carbide and/or nitride and/or mixed nitride in the form of cubic crystals or mixed crystals, at least one of the binding metals iron, nickel and cobalt and at least one complex carbide and/or nitride, the hard substances of the initial pulverulent mixture being contained substantially in their original composition.

16. A sintered hard metal body according to claim 15, characterized in that the hard substances of the initial pulverulent mixture are enclosed with a diffusion-inhibiting envelope of monocarbides and/or mononitrides and/or mixed carbides and/or mixed nitrides deposited epitaxially on their surface.

17. A sintered hard metal body according to claims 15 or 16, characterized in that prior to sintering the proportion of the complex carbide and/or complex nitride in the total initial mixture is 3% at the most.

18. A sintered hard metal body according to one of claims 11 to 17, characterized in that in the sintered hard metal body the aluminium content of the binding metal does not exceed 20% by weight, preferably 10% by weight.

19. A sintered hard metal body according to one of claims 15 to 18, characterized in that in the sintered hard metal body the aluminium content of the binding material does not exceed 2 to 8% by weight.

## Revendications

1. Procédé de fabrication d'un corps de métal dur fritté, dans le cas duquel un mélange initial de poudres, constitué par un corps dur du domaine des carbures, nitrures et/ou carbonitrures des métaux transitoires des groupes IV, V et/ou VI de la classification périodique des éléments, sous la forme d'un carbure, et/ou d'un mélange de carbures, et/ou d'un nitrure, et/ou d'un mélange de nitrures, se présentant en cristaux ou en cristaux composés cubiques, par au moins un métal de liaison, c'est-à-dire nickel et/ou cobalt et/ou fer, et par un carbure complexe et/ou un nitrure complexe, est mélangé, moulu, comprimé et ensuite fritté, étant entendu que le carbure complexe et le nitrure complexe, au début de la fusion de la phase de liaison, se décompose en formant un carbure et/ou un nitrure métallique de recouvrement, et se dépose sur la surface supérieure des particules de corps dur du mélange de poudre initial, en formant une couche empêchant la diffusion.

2. Procédé suivant la revendication 1, caractérisé en ce qu'on ajoute du carbure et/ou du nitrure complexe jusqu'à 3 % en masse - rapporté à la totalité du mélange de poudre initial.

3. Procédé suivant la revendication 1 ou la revendication 2, caractérisé en ce qu'au mélange de poudre initial, on ajoute un nitrure complexe contenant de l'aluminium et/ou un carbure complexe contenant de l'aluminium.

4. Procédé suivant au moins l'une des revendications 1 à 3, caractérisé en ce qu'au mélange de poudre initial, on ajoute un nitrure complexe contenant de l'aluminium et/ou un carbure complexe contenant de l'aluminium de la famille des phases H.

5. Procédé suivant la revendication 4, caractérisé en ce qu'on ajoute Ti₂AlC, Ti₂AlN, V₂AlC, Nb₂AlC, Ta₂AlC ou Cr₂AlC.

6. Procédé suivant au moins l'une des revendications 1 à 3, caractérisé en ce qu'au mélange de poudre initial, on ajoute un nitrure complexe contenant de l'aluminium ou un carbure complexe contenant de l'aluminium de la famille des phases Chi.

7. Procédé suivant la revendication 6, caractérisé en ce qu'on ajoute Nb₃Al₂C, Ta₃Al₂C, Nb₃AlN ou Mo₃Al₂C.

8. Procédé suivant au moins l'une des revendications 1 à 3, caractérisé en ce qu'au mélange de poudre initial, on ajoute un nitrure complexe contenant de l'aluminium ou un carbure complexe contenant de l'aluminium de la famille des phases Kappa.

9. Procédé suivant la revendication 8, caractérisé en ce qu'on ajoute Mo-Ni-Al-C, Mo-Co-Al-C, Mo-Mn-Al-C, W-Mn-Al-C ou W-Fe-Al-C.

10. Procédé suivant au moins l'une des revendications 1 à 9, caractérisé en ce qu'au mélange de poudre initial, on ajoute un nitrure complexe contenant de l'aluminium ou un carbure complexe contenant de l'aluminium dans une quantité telle que, dans le corps de métal dur fritté, la teneur en aluminium ne dépasse pas, dans le métal de liaison, 20 % en masse, de préférence 10 % en masse.

11. Procédé suivant au moins l'une des revendications 1 à 10, caractérisé en ce qu'on ajoute le carbure complexe contenant de l'aluminium ou le nitrure complexe contenant de l'aluminium dans une quantité telle que, dans le corps de métal dur fritté, la teneur en aluminium ne dépasse pas dans le métal de liaison 2 à 8 % en masse.

12. Procédé suivant au moins l'une des revendications 1 à 11, caractérisé en ce qu'au mélange de poudre initial, on ajoute un ou plusieurs des carbures ou nitrures complexes suivants: Ti₂AlN, Ti₂AlC, V₂AlC, Nb₂AlC, Ta₂AlC, Cr₂AlC, Nb₃Al₂C, Ta₃Al₂C, Nb₃AlN, Mo₃Al₂C, MoCr₂Al₂C, Mo-Ni-Al-C, Mo-Co-Al-C, Mo-Mn-Al-C, W-Mn-Al-C, W-Fe-AlC, NbCrN, TaCrN, V₅Si₃N₁₋ₓ, Mo₅Si₃C_{0,6}, Ni-Mo-N.

13. Procédé suivant au moins l'une des revendications 1 à 12, caractérisé en ce qu'on ajoute un ou plusieurs des carbures ou nitrures complexes suivants: Ti₂AlC, Ti₂AlN, V₂AlC, Nb₂AlC, Ta₂AlC, NbCrN, TaCrN.

14. Procédé suivant au moins l'une des revendications 1 à 13, caractérisé en ce qu'on ajoute un ou plusieurs des carbures ou nitrures complexes suivants: Ti₂AlC, Ti₂AlN, V₂AlC, Nb₂AlC, Ta₂AlC.

15. Métal dur fritté, qui est fabriqué au moyen d'un procédé suivant au moins l'une des revendications 1 à 14 et qui se présente sous la forme d'un corps dur du domaine des carbures, nitrures et/ou carbonitrures des métaux transitoires des groupes IV, V et/ou VI de la classification périodique des éléments, sous la forme d'un carbure, et/ou d'un mélange de carbures, et/ou d'un nitrure, et/ou d'un mélange de nitrures, se présentant en cristaux ou en cristaux composés cubiques, et est constitué par au moins l'un des métaux de liaison fer, nickel et cobalt, et par au moins un carbure complexe et/ou un nitrure complexe, les corps dur du mélange de poudres final étant essentiellement contenu dans sa composition d'origine.

16. Métal dur fritté suivant la revendication 15, caractérisé en ce que la matière dure du mélange de poudre initial est entouré par une enveloppe de monocarbures, et/ou de mononitrures, et/ou de carbures mélangés, et/ou de nitrures mélangés, précipités de façon épitaxique sur sa surface.

17. Métal dur fritté suivant la revendication 15 ou la revendication 16, caractérisé en ce que la teneur en carbures complexes, et/ou en nitrures complexes, est de 3 %, rapportée à l'ensemble du mélange initial.

18. Métal dur fritté suivant l'une des revendications 11 à 17, caractérisé en ce que, dans le corps de métal dur fritté, la teneur en aluminium ne dépasse pas 20 % en poids, de préférence 10 % en poids, dans le métal de liaison.

19. Métal dur fritté suivant l'une des revendications 15 à 18, caractérisé en ce que, dans le corps de métal dur fritté, la teneur en aluminium ne dépasse pas 2 à 8 % en poids dans le métal de liaison.
